# EUROPÄISCHE PATENTSCHRIFT

(11) **EP 2 415 882 B1**
(45) Veröffentlichungstag und Bekanntmachung des Hinweises auf die Patenterteilung: **23.03.2016**
(21) Anmeldenummer: 10008040.7
(22) Anmeldetag: 02.08.2010
(51) Int. Cl.: C22C 1/06, C21D 8/04, C21D 9/46, C22C 21/06, C22F 1/047

(54) **Verfahren zur Herstellung eines Blechformteils aus einer walzharten, nicht aushärtbaren Alumininiumlegierung**
Method for producing a shaped metal sheet from a rolled, non-hardenable aluminium alloy
Procédé de fabrication d'une pièce de formage en tôle à partir d'un alliage en aluminium non durcissable durci par laminage

(43) Veröffentlichungstag der Anmeldung: 08.02.2012
(73) Patentinhaber: Benteler Automobiltechnik GmbH, 33104 Paderborn (DE)
(72) Erfinder: Diersmann, Holger, D-49492 Westernkappeln (DE); Dörr, Jochen, D-33014 Bad-Driburg (DE); Grewe, Jochem, D-33154 Salzkotten (DE); Hitz, Andreas, D-59597 Erwitte (DE)
(74) Vertreter: Ksoll, Peter

(56) Entgegenhaltungen:
- WO-A1-2009/123538
- DE-A1- 2 950 379
- DE-A1-102009 008 282
- DE-T2-602004 009 545
- JP-A- 2009 012 041
- "7.2.2.3 Aluminiumlegierungen" In: Roos, Eberhard, Maile, Karl: "Werkstoffkunde für Ingenieure", 31 December 2002 (2002-12-31), Springer-Verlag ISBN: 978-3-642-17463-6 pages 238-239, * page 239 *

## Beschreibung

Die Erfindung betrifft ein Verfahren zur Herstellung eines Blechformteils aus einer nicht aushärtbaren Aluminiumlegierung.

Es ist bekannt, hochbeanspruchte Fahrzeugkomponenten aus Aluminiumblechen herzustellen, wobei primär aushärtbare Legierungen eingesetzt werden. Der übliche Produktionsweg ist dabei das Vorformen des Aluminiumblechs geringerer Festigkeit mit anschließender Auslagerung zur Erzielung einer erhöhten Festigkeit.

Bei denjenigen Aluminiumlegierungen, bei denen keine Härtesteigerung durch eine Wärmebehandlung (Kalt- oder Warmauslagerung) erzielbar ist, kann eine Erhöhung der Festigkeit nur über die Umformung erreicht werden. Um auch aus Blechen dieser Legierungen komplexe Geometrien erstellen zu können, werden diese im Regelfall ebenso wie die aushärtbaren Legierungen in einem weichen Zustand umgeformt. Das heißt, dass diese nicht aushärtbaren Aluminiumlegierungen beispielsweise zuvor weichgeglüht werden.

Von Nachteil ist, dass Pressteile, die durch Umformen dieser weichgeglühten, nicht aushärtbaren Aluminiumbleche hergestellt werden, nur in Bereichen hoher Umformgrade eine deutliche Festigkeitssteigerung erfahren, mit der Folge, dass das Leichtbaupotenzial mit Formteilen aus den wirtschaftlich günstigen, nicht aushärtbaren Aluminiumlegierungen relativ gering ist. Das ist auch der Grund dafür, dass nicht aushärtbare Aluminiumlegierungen überwiegend im Fahrwerksbereich als dickwandige Bauteile zum Einsatz kommen. Nicht aushärtbare Aluminiumlegierungen zeichnen sich zumeist durch sehr gute Korrosionsbeständigkeit aus. Zudem kommen sie oft bei nicht hochbeanspruchten Bauteilen zum Einsatz, allerdings ohne den Fokus auf besonderen Leichtbau zu richten.

Um die aktuellen und zukünftigen Anforderungen an die Gewichtsoptimierung von Fahrzeugen zu erfüllen, muss versucht werden, bei allen Bauteilen Gewicht zu sparen. Dies betrifft auch Bauteile aus nicht aushärtbaren Aluminiumlegierungen. Diese Aluminiumlegierungen sind als Bleche höherer und hoher Festigkeit verfügbar, die durch Kaltwalzen oder durch Kaltwalzen mit gezielter Rückglühung hergestellt werden. Aus diesen im Handel erhältlichen Halbzeugen lassen sich jedoch bisher keine komplexen Bauteile herstellen, obwohl dies auf Grund der möglichen Gewichtsreduktion und der Materialersparnis wirtschaftlich interessant wäre.

Die JP 2009 012041 A offenbart ein Blechformteil aus einer Aluminium-Magnesium-Legierung in einem Werkstoffzustand H1x oder H2x. Die Herstellung erfolgt aus einem Blechzuschnitt, der innerhalb von 2 bis 30 Sekunden auf 230° bis 350° C erwärmt und umgeformt und wieder aus dem Werkzeug genommen wird.

Durch die DE 60 2004 009 545 T2 zählt ebenfalls ein Blechformteil zum Stand der Technik aus einer Aluminium-Magnesium-Legierung im Zustand H1x oder H2x, zu dessen Herstellung ein Blechzuschnitt in weniger als 10 Sekunden auf 150° bis 350° C gebracht und umgeformt wird. Die Umformung erfolgt in einem zumindest teilweise erwärmten Werkzeug und unter Anwesenheit eines mit den späteren Arbeitsgängen kompatiblen Schmiermittels.

Aus der DE 29 50 379 A1 geht ein Verfahren zur Behandlung von ausscheidungshärtbaren Nichteisenlegierungen hervor. Bei diesem Verfahren wird die Legierung einem schnellen Abkühlvorgang von einer Temperatur im Bereich von halbwarmen Temperaturen bis zu einer Abschrecktemperatur unterworfen, wobei die Legierung mindestens innerhalb dieses Temperaturbereichs bearbeitet wird. Die Bearbeitung erfolgt beispielsweise nach dem Gießen in einem Walzwerk.

Im Umfang der WO 2009/123538 A1 ist ein Verfahren zur Herstellung von pressgeformten Blechformteilen aus Stahlplatinen bekannt. Hierbei werden die Stahlbleche in einem Schritt sowohl warm umgeformt als auch gekühlt.

Zum allgemeinen technologischen Hintergrund zählt das Fachbuch "Werkstoffkunde für Ingenieure", 31. Auflage, Dezember 2002 (2002-12-31), Springer-Verlag; ISBN: 978-3-642-17463-6, Seite 238 ff, Kapitel "7.2 Aluminium und Aluminiumlegierungen". Dort werden Aluminium und Aluminiumlegierungen, deren Herstellung und Eigenschaften beschrieben.

Der Erfindung liegt die Aufgabe zu Grunde, eine Möglichkeit aufzuzeigen, wie aus Blechen, bestehend aus walzharten, nicht aushärtbaren Aluminiumlegierungen, umformtechnisch ein komplexes Bauteil hoher Festigkeit rationell hergestellt werden kann.

Diese Aufgabe ist bei einem Verfahren mit den Merkmalen des Patentanspruchs 1 gelöst. Ein wesentlicher Schritt der Erfindung ist, dass der Temperaturbereich, auf den das Blech erwärmt wird, zwischen 200 °C und 400 °C, insbesondere kleiner als 370 °C, ist und die Erwärmung und presstechnische Herstellung des Bauteils innerhalb eines Zeitraums von 1 bis 60 Sekunden erfolgt, wonach das erwärmte Blech in ein Umformwerkzeug einer Umformpresse eingelegt und zum Blechformteil umgeformt wird.

Dann erfolgt ein Abkühlen des Bleches auf eine Temperatur kleiner 200 °C innerhalb von 60 Sekunden nach der Erwärmung.

Die Abkühlung erfolgt durch Umformen.

Das erwärmte Blech wird in ein kaltes Umformwerkzeug eingelegt, wobei unter einem kalten Umformwerkzeug ein unbeheiztes bzw. nicht fremdbeheiztes Umformwerkzeug zu verstehen ist.

Im Rahmen der Erfindung erfolgt eine aktive Abkühlung des umgeformten Blechs.

Mit den üblichen Erwärmungsmethoden auf Temperaturen um 300 °C geht ein Großteil der Festigkeit bei dem Erwärmen im Ofen verloren. Es wurde jedoch festgestellt, dass sowohl die Rekristallisation als auch die Erholung des Gefüges von einer Temperatur-Zeitschwelle abhängig sind. Daher ist vorgesehen, ein walzhartes, nicht aushärtbares Aluminiumblech welches sich gemäß der Europäischen Norm EN515:1993, deren Offenbarung hierin durch Bezugnahme aufgenommen ist, im Werkstoffzustand H12, H14, H16, H18, H19, H22, H24, H26, H28, H32, H34, H36 oder H38 befindet und als Legierungskomponente neben Aluminium zumindest Magnesium und gegebenenfalls Mangan enthält, mit einer extrem hohen Geschwindigkeit aufzuheizen und dann so schnell in einem kalten Umformwerkzeug umzuformen, dass ein Großteil der Festigkeit im gesamten Bauteil erhalten bleibt. Experimente haben gezeigt, dass es ab einer legierungsabhängigen Schwelle aus Temperatur und Haltezeit zu einem Steilabfall der Eigenschaften des wieder erkalteten Bauteils kommt, wobei insbesondere die Dehngrenze R_{p0,2} sehr zurückgeht. Dabei ist insbesondere die durch die Temperatur bedingte Grenze des Prozessfensters sehr schmal, aber auch die Haltezeit wird zunehmend kritischer, wenn man sich der Temperatur-Zeit-Schwelle nähert. Damit das Umformvermögen ausreichend groß ist, ist jedoch abhängig von der Bauteilgeometrie eine vergleichsweise hohe Temperatur von bis zu 300°C notwendig um die Formgebung zu erzielen, daraus kann, je nach Legierung ein vergleichsweise kleines Prozessfenster resultieren. Generell bringt das erfindungsgemäße Verfahren mit steigender Erwärmungs- und Haltezeit bei den umformtechnisch erforderlichen Temperaturen einen leichten Verlust an Festigkeit mit sich, so dass erfindungsgemäß möglichst kurze Gesamtzeiten auf Temperatur anzustreben sind. Da für das Handling nach der Erwärmung und dem Abpressen der Bleche bestimmte Taktzeiten technisch kaum, oder nur mit unwirtschaftlichem Aufwand, zu unterschreiten sind, bietet eine möglichst schnelle Erwärmung die besten Möglichkeiten Bauteile mit einer Festigkeit nahe der des Ausgangsbleches herzustellen. Hierzu muss das Blech auf eine Temperatur von mindestens 200 °C und höchstens 400 °C, vorzugsweise 250 °C bis 370 °C, insbesondere 270 °C bis 300 °C erwärmt werden. Die zugehörigen Aufheizzeiten für das erfindungsgemäße Verfahren liegen bei 1 bis 60 Sekunden, und damit deutlich unter denen die bei einer üblichen Ofenerwärmung auf die genannten Temperaturen möglich sind. Die Erwärmung kann deshalb vorzugsweise resistiv, konduktiv, induktiv oder kapazitiv erfolgen. Wobei der Erwärmungszeitraum, wie oben beschrieben, vorzugsweise kürzer ist und unter 45 Sekunden, insbesondere für Temperaturen oberhalb 250 °C unterhalb 30 Sekunden liegen sollte.

Die Europäische Norm EN515 legt fest, wie Basiszustände von Aluminiumhalbzeugen zu bezeichnen sind. Der Buchstabe H bedeutet kaltverfestigt. Diese Bezeichnung gilt für Erzeugnisse, die zur Sicherstellung der festgelegten mechanischen Eigenschaften nach dem Weichglühen (oder nach dem Warmumformen) einer Kaltumformung oder einer Kombination aus Kaltumformung und Erholungsglühen bzw. Stabilisieren unterzogen werden. An den Buchstaben H schließen sich zwei Ziffern an, die erste zur Kennzeichnung der Art der thermischen Behandlung, die zweite zur Kennzeichnung des Grades der Kaltverfestigung.

Unter Kaltumformung wird die plastische Umformung eines Metalls bei einer Temperatur und Geschwindigkeit verstanden, die zu einer Kaltverfestigung führt. Kaltverfestigung ist die Veränderung des Metallgefüges durch Kaltumformung, die zu erhöhter Festigkeit und Härte führt, wobei die Formbarkeit abnimmt.

Die Zustandsbezeichnung H1x steht für nur kaltverfestigte Erzeugnisse, die zur Erzielung der gewünschten Festigkeit ohne zusätzliche thermische Behandlung kaltverfestigt werden.

Die Zustandsbezeichnung H2x bedeutet kaltverfestigt und rückgeglüht. Dies gilt für Erzeugnisse, die über die gewünschte Endfestigkeit hinaus kaltverfestigt und dann durch Rückglühen auf die gewünschte Festigkeit entfestigt werden.

Die Zustandsbezeichnung H3x bedeutet kaltverfestigt und stabilisiert und gilt für kaltverfestigte Erzeugnisse, deren mechanische Eigenschaften durch eine thermische Behandlung bei niedriger Temperatur oder durch eine während der Bearbeitung vorgenommene Erwärmung stabilisiert werden. Stabilisieren verbessert im Allgemeinen das Umformvermögen. Diese Bezeichnung gilt nur für Legierungen, die sich ohne Stabilisierung durch Lagerung bei Raumtemperatur entfestigen.

Die zweite Ziffer nach dem H gibt den endgültigen Grad der Kaltverfestigung an, der durch die Mindestwerte der Zugfestigkeit gekennzeichnet ist. Die Zahl 8 wird den härtesten Zuständen, die üblicherweise hergestellt werden, zugeordnet. Die Zahl 9 bezeichnet Zustände, deren Mindestzugfestigkeit um 10 MPa oder mehr über der Zustände H8x liegt. Die Zahlen 2, 4 und 6 bezeichnen Zwischenzustände. Dementsprechend bedeutet H12 kaltverfestigt-1/4 hart, H14 kaltverfestigt-1/2 hart, H16 kaltverfestigt-3/4 hart und H18 kaltverfestigt-4/4 hart (voll durchgehärtet). Dementsprechend sind bei den Zuständen H22/24/26/28 kaltverfestigte und rückgeglühte Werkstoffe kategorisiert bzw. bei Zustandsangaben H32/34/36/38 kaltverfestigte und stabilisierte Werkstoffe. Insgesamt sollen daher Bleche zum Einsatz kommen, die walzhart sind und somit eine Kaltverfestigung durch Walzen erfahren haben.

Der Vorteil der Erfindung ist, dass ein relativ komplexes Bauteil aus einer walzharten, nicht aushärtbaren Aluminiumlegierung herstellbar ist, das komplett oder in Teilbereichen eine hohe Festigkeit aufweist. Das Besondere ist, dass die Teilbereiche hoher Festigkeit nicht von der Umformung und den eingebrachten Umformgraden abhängig sind. Dadurch ergibt sich ein alternativer Fertigungsweg im Vergleich zu aushärtbaren Legierungen, die auf Grund deutlich höherer Halbzeugkosten und einer bis zu 24 Stunden andauernden Wärmebehandlung des Bauteils hohe Produktionskosten mit sich bringen.

Ein offenes Blechformteil im Sinne dieser Erfindung ist ein aus einer Blechplatine, also aus einem im Wesentlichen ebenen Ausgangszustand presstechnisch hergestelltes Bauteil. Das Ausgangsmaterial ist durch Abwalzen auf einen bestimmten Zielwert kaltverfestigt worden. Ein offenes Blechformteil im Sinne der Erfindung meint nicht Hohlprofil.

Im Rahmen der Erfindung soll das walzharte, nicht aushärtbare Aluminiumblech vorzugsweise vollständig erwärmt und umgeformt werden. Denkbar ist aber auch eine partielle Warmumformung, indem das Blech vor der Umformung bereichsweise auf unterschiedliche Temperaturen erwärmt wird. Es ist auch denkbar, dass das Blech Bereiche aufweist, die unterschiedlich lang erwärmt worden sind, sei es, um unterschiedliche Zieltemperaturen zu erreichen oder um durch die Erwärmungsdauer die lokalen Verformungseigenschaften des Blechs bzw. die Zielfestigkeiten zu beeinflussen.

Das Blech kann vorzugsweise resistiv, konduktiv, induktiv oder kapazitiv erwärmt werden.

Teile des Bleches bzw. des Blechformteils können nach der Umformung in einer Vorrichtung weiter auf Temperatur gehalten oder erhitzt werden.

Mit dem erfindungsgemäßen Verfahren ist es auch möglich, Bauteile, die nur in bestimmten Bereichen eine hohe Festigkeit aufweisen sollen, zu schaffen, wobei die Bauteile in anderen Bereichen gezielt eine geringere Festigkeit besitzen können, bei gleichzeitig verbesserten Dehnwerten. Hierbei wird das Ziel verfolgt, ein im Allgemeinen gegenüber einem komplett harten Bauteil verbessertes Bauteil zu schaffen, das insbesondere hinsichtlich des Verformungsverhaltens bei einem Unfall günstigere Eigenschaften besitzt, sei es im Hinblick auf die Energieaufnahme oder im Hinblick auf die Gewichtsersparnis.

Im Rahmen der Erfindung ist es auch möglich, die bereichsweise unterschiedlich lange und hohe Erwärmung des Blechs während des Umformvorgangs fortzusetzen. Hierzu kann das Umformwerkzeug einen Formhohlraum aufweisen mit wenigstens einem Bereich, der beheizt wird. Alternativ oder zusätzlich zu beheizten Stellen im Werkzeug können auch gekühlte Bereiche vorgesehen sein. Durch die beheizten Bereiche im Umformwerkzeug besteht die Möglichkeit, das Werkstück innerhalb eines zusätzlichen Zeitraums auf höherer Temperatur zu halten, indem zunächst ein bestimmter Bereich länger anhaltend erwärmt wird.

Bei einer Mehrstufenumformung können auch in weiteren Werkzeugstufen Formhohlräume vorgesehen sein, die teilgeheizt sind. In gleicher Weise ist in einem auf die Umformung folgenden Prozessschritt eine zeitlich weitergehende oder höheren Erwärmung mittels eines partiell wirkenden Ofens oder eines Induktors möglich. Es wird allerdings als zweckmäßig angesehen, insbesondere die Variante höhere Erwärmungstemperatur vor der Umformung zu realisieren und nicht im Anschluss an die Umformung.

Automobilteile, die heute bevorzugt in aushärtbaren Legierungen gefertigt werden und künftig vorteilhaft durch erfindungsgemäß hergestellte Automobilteile ersetzt werden können, sind:
- A, B, C - Säulen
- Längsträger (Schweller, Mitteltunnel)
- Querträger (Sitz- /Dach-)
- Crashboxen
- Bumper-Querträger
- Verstärkungsbleche allgemein
- Verstärkungsblech im Bodenbereich
- Stirnwandquerträger (oben, Mitte, unten)
- Fersenblechquerträger
- Türbrüstung
- Federbeindom

Automobilteile, die heute bevorzugt aus weichen nichtaushärtbaren Legierungen gefertigt werden und künftig vorteilhaft durch erfindungsgemäß hergestellte Automobilteile ersetzt werden können, sind:
- Türinnenbleche
- Schubfelder
- Bodenbleche
- Heckklappeninnenblech + Motorhaubeninnenblech
- Querträger (Sitz- /Dach-)
- Verstärkungsbleche allgemein
- Verstärkungsblech im Bodenbereich
- Stirnwandquerträger (oben, Mitte, unten)
- Fersenblechquerträger
- Längsträger (Schweller, Mitteltunnel)

Crashversuche haben gezeigt, dass erfindungsgemäß hergestellte Blechformteile im Crash eine überraschend hohe Duktilität zeigen, das heißt, es sind große Deformationen der Bauteile möglich, ohne dass es zum Versagen durch Risse kommt. Außerdem konnte in Versuchen gezeigt werden, dass die Energieaufnahme im Crashfall bei gleicher Intrusion um 15 % höher liegt als bei Blechformteilen aus der gleichen Legierung, die jedoch nicht nach dem erfindungsgemäßen Verfahren hergestellt worden sind. Noch größer ist der Unterschied in der Energieaufnahme bis zum Beginn einer plastischen Deformation, bedingt durch den hohen R_{p0,2}. Dies ist bedeutend für Bauteile, die hohe (Crash-)Kräfte weiterleiten sollen, ohne selbst plastisch zu deformieren (z. B. Bumper-Querträger).

## Patentansprüche

1. Verfahren zur Herstellung eines offenen Blechformteils aus einer walzharten, nicht aushärtbaren Aluminiumlegierung mit folgenden Schritten:
a) Bereitstellen eines Blechs aus einer nicht aushärtbaren Aluminiumlegierung, welches sich gemäß der Europäischen Norm EN515:1993 im Werkstoffzustand H12, H14, H16, H18, H19, H22, H24, H26, H28, H32, H34, H36 oder H38 befindet und als Legierungskomponente neben Aluminium zumindest Magnesium und gegebenenfalls Mangan enthält;
b) zumindest lokales Erwärmen des Blechs auf eine Temperatur zwischen 200 °C und 400 °C innerhalb eines Zeitraums von 1 bis 60 Sekunden;
c) Einlegen des erwärmten Blechs in ein Umformwerkzeug einer Umformpresse und Umformen des Blechs zu dem Blechformteil;
d) Abkühlen des Blechformteils in dem kalten Umformwerkzeug auf eine Temperatur kleiner 200° C innerhalb von 60 Sekunden nach der Erwärmung.

2. Verfahren nach Anspruch 1,
**dadurch gekennzeichnet, dass** das
Blech vor dem Umformen auf Temperaturen zwischen 270 °C und 350 °C erwärmt wird.

3. Verfahren nach einem der Ansprüche 1 bis 2,
**dadurch gekennzeichnet,**
**dass** das Blech vor der Umformung bereichsweise auf unterschiedliche Temperaturen erwärmt wird.

4. Verfahren nach einem der Ansprüche 1 bis 3,
**dadurch gekennzeichnet,**
**dass** das Blech bereichsweise unterschiedlich lange erwärmt wird.

5. Verfahren nach einem der Ansprüche 1 bis 4,
**dadurch gekennzeichnet,**
**dass** das Blech resistiv, konduktiv, induktiv oder kapazitiv erwärmt wird.

6. Verfahren nach einem der Ansprüche 1 bis 5,
**dadurch gekennzeichnet,**
**dass** das Umformwerkzeug einen Formhohlraum mit wenigstens einem Bereich aufweist, der beheizt wird.

7. Verfahren nach einem der Ansprüche 1 bis 6,
**dadurch gekennzeichnet,**
**dass** Teile des Bleches nach der Umformung in einer Vorrichtung weiter auf Temperatur gehalten oder noch höher erhitzt werden.

## Claims

1. Method for producing an open, shaped sheet metal part from a hard-rolled aluminium alloy which cannot be precipitation hardened, comprising the following steps:
a) preparing a metal sheet from an aluminium alloy which cannot be precipitation hardened, said sheet being in material state H12, H14, H16, H18, H19, H22, H24, H26, H28, H32, H34, H36 or H38 according to European Standard EN515:1993 and containing, besides aluminium, at least magnesium and optionally manganese as alloying components;
b) at least locally heating the sheet metal to a temperature between 200°C and 400°C within a period of 1 to 60 seconds;
c) placing the heated sheet metal in a forming tool of a forming press and shaping the sheet metal to form the shaped sheet metal part;
d) cooling the shaped sheet metal part in the cold forming tool to a temperature below 200°C within 60 seconds after heating.

2. Method according to claim 1, **characterised in that** the sheet metal is heated to temperatures of between 270°C and 350°C before the shaping.

3. Method according to one of claims 1 to 2, **characterised in that** the sheet metal is heated to different temperatures in certain parts before the shaping.

4. Method according to one of claims 1 to 3, **characterised in that** the sheet metal is heated for different lengths of time in certain parts.

5. Method according to one of claims 1 to 4, **characterised in that** the sheet metal is heated resistively, conductively, inductively or capacitively.

6. Method according to one of claims 1 to 5, **characterised in that** the shaping tool comprises a shaping cavity with at least one region that is heated.

7. Method according to one of claims 1 to 6, **characterised in that** parts of the sheet metal after shaping in an apparatus are maintained at the same temperature or heated to even higher temperatures.

## Revendications

1. Procédé de fabrication d'une pièce moulée ouverte en tôle à partir d'un alliage d'aluminium non durcissable durci par laminage avec les étapes suivantes :
a) préparation d'une tôle à partir d'un alliage d'aluminium non durcissable qui se trouve, selon la norme européenne EN515:1993, dans l'état métallurgique H12, H14, H16, H18, H19, H22, H24, H26, H28, H32, H34, H36 ou H38 et qui contient comme composant d'alliage, outre de l'aluminium, au moins du magnésium et éventuellement du manganèse ;
b) chauffage au moins local de la tôle à une température comprise entre 200 °C et 400 °C sur un intervalle de temps compris entre 1 seconde et 60 secondes ;
c) pose de la tôle chauffée dans un outil de formage d'une presse de formage et formage de la tôle pour obtenir la pièce moulée en tôle ;
d) refroidissement de la pièce moulée en tôle dans l'outil de formage froid à une température inférieure à 200 °C en 60 secondes après le chauffage.

2. Procédé selon la revendication 1, **caractérisé en ce que**, avant le formage, la tôle est chauffée à des températures comprises entre 270 °C et 350 °C.

3. Procédé selon l'une des revendications 1 à 2, **caractérisé en ce que**, avant le formage, la tôle est chauffée par zones à des températures différentes.

4. Procédé selon l'une des revendications 1 à 3, **caractérisé en ce que** la tôle est chauffée par zones pendant des durées différentes.

5. Procédé selon l'une des revendications 1 à 4, **caractérisé en ce que** la tôle est chauffée par un chauffage résistif, conductif, inductif ou capacitif.

6. Procédé selon l'une des revendications 1 à 5, **caractérisé en ce que** l'outil de formage comporte un espace creux de moulage avec au moins une zone qui est chauffée.

7. Procédé selon l'une des revendications 1 à 6, **caractérisé en ce que**, après le formage, des parties de la tôle sont maintenues à température dans un dispositif ou sont encore plus chauffées.
